# FASCICULE DE BREVET EUROPEEN

(11) **EP 0 133 088 B1**
(45) Date de publication et mention de la délivrance du brevet: **20.05.1987**
(21) Numéro de dépôt: 84401440.7
(22) Date de dépôt: 06.07.1984
(51) Int. Cl.: C10M 159/24

(54) **Procédé de préparation d'additifs détergents-dispersants de très haute alcalinité à base de calcium et produits ainsi obtenus**
Verfahren zur Herstellung von auf Calcium basierten Detergenz-Dispergierzusätzen mit sehr hoher Alkalität und die erhaltenen Produkte
Process for preparing calcium-based detergent-dispersant additives having a very high alkalinity, and products obtained by this process

(30) Priorité: 11.07.1983 FR 8311494
(43) Date de publication de la demande: 13.02.1985
(73) Titulaire: OROGIL, 92408 Courbevoie (FR)
(72) Inventeur: Le Coent, Jean-Louis, F-76620 - Le Havre (FR)
(74) Mandataire: Fabre, Madeleine-France

## Description

La présente invention a pour objet un procédé de préparation d'additifs détergents-dispersants de très haute alcalinité pour huiles lubrifiantes ainsi que les produit obtenus.

Il a déjà été proposé dans les brevets européens n°3694, 6796, 7260 et 7257 accordés au nom de la demanderesse, de préparer des additifs du type alkylphénates-alkylbenzènesulfonates de métaux alcalino- terreux de TBN (Total Basic Number - Norme ASTM D 2896) supérieur à 200 ou 250.

L'expérience montre que les procédés qui y sont décrits ne permettent pas d'obtenir des additifs pouvant atteindre un TBN de 300.

La demauderesse a maintenant trouvé un procédé permettant de préparer des alkylphénates- alkylbenzénesulfonates de calciùm de TBN au moins égal à 300.

Le procédé faisant l'objet de l'invention est caractérisé par les étapes suivantes:
a) on met en présence à une température supérieure à 70° C et inférieure à 130° C
   . un acide alkylbenzène sulfonique
   un alkylphénol
   . de l'huile de dilution
   . des ions halogénures
   . de la chaux
   . éventuellement un acide carboxylique en C₁-C₄
   . éventuellement hydroxylé
b) on élimine l'eau formée
c) on sulfurise par du soufre le produit formé, en présence de glycol et d'un alcool lourd de point d'ébullition supérieur à 155°C
d) on carbonate le produit sulfurisé formé
e) on élimine le glycol et l'alcool lourd de haut point d'ébullition
e) on élimine le glycol et l'alcool lourd de haut point d'ébullition
f) on filtre pour récupérer l'additif formé;
   les quantités de réactifs mises en oeuvre aux étapes a) et c) correspondant aux rapports molaires suivants:
   . alkylhénol/acide alkylbenzène sulfonique allant de 0,4 à 10
   chaux/(alkylphénol + acide alkylbenzène sulfonique) allant de 2,6 à 8
   . ion halogénure/chaux allant de 0,005 à 0,15
   . acide/chaux allant de 0 à 0,2
   soufre/alkylphénol allant de 0,6 à 2
   . glycol/chaux allant de 0,03 à 0,6
   alcool lourd/glycol allant de 0,1 à 30

Une variante perfectionnée dudit procédé consiste à réaliser la première étape en présence d'un acide carboxylique en C₁-C₄ éventuellement hydroxylé tel que l'acide formique, l'acide acetique, l'acide glycolique ou l'acide oxalique.

On entend par"acides alkylbenzène sulfoniques" les acides obtenus par sulfonation d'alkylbenzènes dont le ou les radicaux alk^{y}les contiennent de 15 à 30 atomes de carbone et dérivent d'oléfines linéaires ou d'oligomères d'oléfines, ainsi que ceux obtenus par sulfonation de coupes pétrolières; leur masse moléculaire exprimée en sel de sodium correspond généralement à une valeur de 430 à 560. Ils sont généralement utilisés en solution à 70 % environ dans de l'huile de dilution.

On entend par "alkylphénols" les alkylphénols portant un ou plusieurs substituants alkyles en C₉-C₁₅ et de préférence les nonyl, décyl, dodécyl ou tétradécylphénols.

Parmi les huiles de dilution pouvant être mises en oeuvre on peut citer les huiles paraffiniques telles que l'huile 100 Neutral, ainsi que les huiles naphténiques ou mixtes. La quantité d'huile favorablement mise en oeuvre est telle que la quantité d'huile contenue dans le produit final (y compris celle provenant de l'acide alkylbenzène sulfonique de départ) représente de 20 à 60 % en poids dudit produit, de préférence 25 à 55 % et tout particulièrement de 30 à 40 % en poids dudit produit.

Parmi les ions halogénures on peut citer de préférence CI-; ils sont mis en oeuvre par l'intermédiaire de sels d'ammonium ou métalliques tels que le chlorure d'ammonium, le chlorure de calcium, le chlorure de zinc...

La première étape est favorablement réalisée à une température supérieure à 70° C et inférieure à 130°C en présence de quantités de réactifs correspondant aux rapports molaires suivants:
. alkylphénol/acide alkylbenzène sulfonique allant de 0,4 à 10 et de préférence de 0,8 à 5.
. chaux/(alkylphénol + acide alkylbenzène sulfonique) allant de 2,6 à 8 et de préférence de 2,8 à 6.
ion halogénure/chaux allant de 0,005 à 0,15 et de préférence
de 0,015 à 0,09.
. acide chaux allant de 0 à 0,2 et de préférence de 0,01 à 0,2.

Cette première étape, au cours de laquelle l'acide alkylbenzène sulfonique est transformé en alkylbenzène sulfonate neutre, peut durer de quelques minutes à 1 heure et généralement de l'ordre d'une demi-heure.

L'étape d'élimination de l'eau formée est réalisée généralement à une température de 110-150° C et de préférence de 130-140°C.

Parmi les alcools de point d'ébullition supérieur à 155°C (dénommés ci-après "alcools lourds") mis en oeuvre à la troisième étape, on peut citer: les alcanols ou cycloalcanols en C₆-C₁₄ tels que l'éthylhexanol, les alcools oxo, l'alcool décylique, l'alcool tridécylique, le triméthylcyclohexanol...; les éthers des alkylèneglycols tels que le butoxy-2 éthanol, le butoxy-2 propanol, l'hexyloxy-2 éthanol, les éthers méthyliques du dipropylèneglycol; les alkylèneglycols tels que le propylèneglycol, l'hexylèneglycol; les butanediols.

Le glycol et l'alcool lourd peuvent être introduits en totalité au début de la troisième étape ou de préférence par fraction au cours de la troisième étape.

Le soufre nécessaire à la sulfurisation peut être introduit au début de la troisième étape ou bien peut déjà être présent à la première étape.

L'opération de sulfurisation est réalisée à une température allant de 160°C à une température inférieure au point d'ébullition de l'alcool lourd à pression normale ou sous légère dépression; elle dure généralement de 1 à 2 heures.

La quantité de réactifa pouvant être mise en oeuvre pour réaliser l'opération de sulfurisation correspond aux rapports molaires suivants:
. soufre/alkylphénol allant de 0,6 à 2 et de préférence de 0,8 à 1,5 (correspondant à un rapport molaire soufre/chaux allant de 0,04 à 0,8 et de préférence de 0,06 à 0,5);
. glycol/chaux allant de 0,03 à 0,6 et de préférence de 0,05 à 0,4;
. alcool lourd/glycol allant de 0,1 à 30 et de préférence de 0,5 à 25.

L'opération de carbonatation est favorablement réalisée à une température allant de 160°C à une température inférieure à celle d'ébullition de l'alcool lourd, pendant une durée pouvant aller de 1 à 4 heures et généralement de 2 heures environ; la quantité de C0₂ introduite est comprise entre celle pouvant être complètement absorbée par le milieu réactionnel et un excès de 30 % de cette quantité.

Etant exothermique cette opération de carbonatation peut se faire en présence d'une quantité supplémentaire de glycol frais pour compenser le glycol éventuellement vaporisé.

La cinquième étape est réalisée de préférence sous vide à une température de 160-220°C en une heure environ.

La présente invention a également pour objet les détergents-dispersants de haute alcalinité à base de calcium obtenus par le procédé ci-dessus décrit. Ainsi la quantité de détergent-dispersant de TBN 350 pouvant être ajoutée à des huiles lubrifiantes est généralement comprise entre 1,5 et 2 % pour une huile pour moteur à essence, entre 3 et 4 % pour une huile pour moteur diesel et entre 7 et 20 % pour une huile pour moteur marin.

Les huiles lubrifiantes que l'on peut ainsi améliorer peuvent être choisies parmi des huiles lubrifiantes très variées, comme les huiles lubrifiantes de base naphténique, de base paraffinique et de base mixte, d'autres lubrifiants hydrocarbonés, par exemple des huiles lubrifiantes dérivées de produits de la houille et des huiles synthétiques, par exemple des polymères d'alkylène, des polymères du type oxyde d'alkylène et leurs dérivés, y compris les polymères d'oxyde d'alkylène préparés en polymérisant de l'oxyde d'alkylène en présence d'eau ou d'alcools, par exemple d'alcool éthylique, les esters d'acides dicarboxyliques, des esters liquides d'acides liquides d'acides du phosphore, des alkylbenzènes et des dialkylbenzènes, des polyphényles, des alkyl biphényléthers, des polymères du silicium.

Des additifs supplémentaires peuvent également être présents dans lesdites huiles lubrifiantes à côté des détergents-dispersants obtenus selon le procédé de l'invention; on peut citer par exemple des additifs antioxydants, anti-corrosion, des additifs dispersants sans cendres...

Les exemples suivants sont donnés à titre indicatif et ne peuvent être considérés comme une limite du domaine et de l'esprit de l'invention.

### Exemples 1 à 16

### A) Etape A

On charge sous agitation:
. de l'acide alkylbenzène sulfonique (acide-sulfonique) dont la masse molaire du sel de sodium est de 460, en solution à 70% dans de l'huile 100 Neutral;
. du dodécylphénol (DDP)
. de l'huile 100 Neutral
. de l'acide acétique
. du chlorure d'ammonium ou de calcium.
. de la chaux

On chauffe à 90°C pendant 30 minutes.

On ajoute du soufre et on chauffe à 155°C sous légère dépression (930 10² Pa).

On ajoute le glycol et une fraction de butylglycol en dix minutes, puis le reste de butylglycol en cinquante minutes. On chauffe à 160° C sous légère dépression pendant 1 heure.

### B) Carbonatation

On chauffe à 165° C et carbonate pendant 2 heures à pression atmosphérique.

### C) Elimination du glycol et du butylglycol

Le vide est serré progressivement jusqu'à 66,5 X 10²Pa puis on chauffe à 200°C pendant 1 heure.

### D) Filtration

Les quantités de réactifs mises en oeuvre aux différentes étapes figurent aux tableaux 1 à IV; les caractéristiques des produits obtenus figurent aux tableaux I à IV.

### Caractéristiques du produit

### . Mesure du taux de sédiments

Les % de sédiments sont mesurés selon la norme ASTM D 2273-67, en apportant toutefois les modifications suivantes:
. vitesse de rotation de le centrifugeuse 6000 t/mn
. force centrifuge relative 10.000
le produit à analyser est dilué au quart dans l'essence

### E (25 cm³ de produit à analyser + 75 cm³ d'essence E)

. durée de la centrifugation: 10 minutes.

### . Test de compatibilité

Le produit fini est ajouté à une huile SAE 50 à tendance paraffinique de façon à obtenir une solution contenant 25 % d'additif.

La solution ces stockée 24 heures puis centrifugée dans les conditions suivantes:
. vitesse de rotation: 6000 t/mn
. force centrifuge relative: 10.000
. durée de centrifugation: 1 heure

On mesure ensuite le teux de sédiments

### Exemple 17

Les quantités de réactifs mises en oeuvre sont celles utilisées à l'exemple 1.

### A) Etape A

On charge sous agitation:
. de l'acide sulfonique
du DDP
. de l'huile 100 Neutral
. de l'scide acétique
. de la chaux

On chauffe jusqu'à 90°C puis on ajoute du soufre et du chlorure d'ammonium.

On chauffe à 155°C sous légère dépression (930 10² Pa).

On chauffe le glycol et une fraction de butylglycol en vingt minutes puis le reste du butylglycol en 1 heure.

On reste deux heures à 160°Csous le même légère dépression.

### B) Etape de carbonatation

On chauffe à 165°C puis on carbonate pendant 2 heures à pression atmosphérique.

### C) et D) Etapes identiques à celles de l'exemple 1

Les caractéristiques du produit obtenu sont semblables à celles du produit de l'exemple 1.

### Exemple 18

Les opérations décrites dans les exemples 1-16 sont réalisées en remplaçant le butylglycol par du 1,3-butane diol.

Les quantités de réactifs mises en oeuvre et les caractéristiques du produit obtenu figurent au tableau V.

### Exemple 19

Les opéretions décrites dsns les exemples 1-16 sont réalisées en remplaçant le butylglycol par de l'hexylglycol.

Les quantités de réactifs mises en oeuvre et les caractéristiques du produit obtenu figurent au tableau V.

### Exemple 20

Les opérations décrites dans les exemples 1-16 sont réalisées en remplaçant le butylglycol par de l'hexylèneglycol.

Les quantités de réactifs mises en oeuvre et les caractéristiques du produit obtenu figurent au tableau V:
Exemples 21-24

Les opérations décrites dans les exemples 1-16 sont réalisées en remplaçant le butylglycol par le 2- éthylhexanol. Les quantités de réactifs mises en oeuvre et les caractéristiques du produit obtenu figurent au tableau VI.

### Exemple 25

L'opération décrite à l'exemple 21 est réalisée en remplaçant les 18 g d'acide acétique par 13,8 g d'acide formique.

Les résultats obtenus sont identiques.

### Exemple 26

L'opération décrite à l'exemple 1 est réalisée en remplaçant les (100 + 560 g) de butylglycol par un mélange de (100 + 193 g) de butanediol-1,4 et de (100 + 400 g) de 2-éthylhexanol et en diminuant la quantité de glycol. Les résultate obtenus figurent au tableau VI.

## Revendications

1) Procédé de préparation de détergents-dispersants caractérisé en ce que:
a) on met en présence à une température supérieure à 70°C et inférieure à 130°C
. un acide alkylbenzène sulfonique
. un alkylphénol
. de l'huile de dilution
. des ions halogénures
. de la chaux
. éventuellement un acide carboxylique en C₁-C₄
éventuellement hydroxylé
b) on élimine l'eau formée
c) on sulfurise par du soufre le produit formé, en présence de glycol et d'un alcool lourd de point d'ébullition supérieur à 155°C
d) on carbonate le produit sulfurisé formé
e) on élimine le glycol et l'alcool lourd de haut point d'ébullition
f) on filtre pour récupérer l'additif formé; les quantités de réactifs mises en oeuvre aux étapes a) et c) correspondant aux rapports molaires suivants:
. alkylphénol/acide alkylbenzène sulfonique allant de 0,4 à 10
. chaux/(alkylphénol + acide alkylbenzène sulfonique) allant de 2,6 à 8
. ion halogénure/chaux allant de 0,005 à 0,15
. acide/chaux allant de 0 à 0,2
. soufre/alkylphénol allant de 0,6 à 2
. glycol/chaux allant de 0,03 à 0,6
. alcool lourd/glycol allant de 0,1 à 30

2) Procédé selon la revendication 1 caractérisé en ce que les ions halogénures sont des ions chlorures.

3) Procédé selon la revendication 2 caractérisé en ce que l'ion chlorure est mis en oeuvre sous forme de chlorure d'ammonium ou d'un chlorure métallique.

4) Procédé selon l'une quelconque des revendications précédentes caractérisé en ce que l'alcool lourd est choisi parmi les alcanols ou cycloalcanols en Cₛ- C₁₄, les éthers d'akylèneglycols, les alkylèneglycols, les butanediols.

5) Procédé selon l'une quelconque des revendications précédentes caractérisé en ce que l'acide carboxylique est de l'acide formique, acétique, glycolique ou oxalique.

6) Procédé selon l'une quelconque des revendications precedentes caractérisé en ce que l'étape a) est réalisée en présence de quantités de réactifs correspondant aux rapports molaires suivants:
. alkylphénol/acide alkylbenzène sulfonique allant de 0,8 à 5
. chaux/(alkylphénol + acide alkylbenzàne sulfonique) allant de 2,8 à 6
. ion halogénure/chaux allant de 0,015 à 0,09
. acide/chaux allant de 0,01 à 0,2.

7) Procédé selon l'une quelconque des revendications précédentes caractérisé en ce que l'étape c) de sulfurisation est réalisée à une température allant de 160°C à une température inférieure au point d'ébullition de l'alcool lourd.

8) Procédé selon l'une quelconque des revendications précédentes caractérisé en ce que le soufre est introduit à l'étape c).

9) Procédé selon l'une quelconque des revendications 1 à 6 caractérisé en ce que le soufre est présent à l'étape a).

10) Procédé selon l'une quelconque des revendications précédentes caractérisé en ce que la quantité de réactifs mise en oeuvre pour réaliser l'étape c) de sulfurisation correspond aux rapports molaires suivants:
. soufrelalkylphénol allant de 0,8 à 1,5
. glycol/chaux allant de 0,05 à 0,4
. alcool lourd/glycol allant de 0,5 à 25.

11) Procédé selon l'une quelconque des revendications précédentes caractérisé en ce que l'étape d) de carbonatation est réalisée à une température allant de 160°C à une température inférieure à celle du point d'ébullition de l'alcool lourd.

12) Procédé selon l'une quelconque des revendications précédentes caractérisé en ce que la quantité de C0₂ mise en oeuvre pour réaliser l'étape d) est comprise entre celle pouvant être complètement absorbée par le milieu réactionnel et un excès de 30 % de cette quantité.

13) Détergents-dispersants obtenus selon le procédé faisant l'objet de l'une quelconque des revendications précédentes.

14) Compositions lubrifiantes contenant une majeure partie d'huile lubrifiante et de 1,5 à 20 % en poids d'un détergent-dispersant faisant l'objet de la revendication 13.

## Patentansprüche

1. Verfahren zur Herstellung von Detergentien-Dispergiermitteln,
dadurch gekennzeichnet, daß man
a) bei einer Temperatur oberhalb 70° C und unterhalb 130° C
eine Alkylbenzolsulfonsäure,
ein Alkylphenol,
Verdünnungsöl,
Halogenidionen,
Kalk und
gegebenenfalls eine - gegebenenfalls hydroxylierte - C₁-C₄ Carbonsäure zusammenbringt,
b) das entstandene Wasser entfernt,
c) das entstandene Produkt mit Schwefel in Gegenwart von Glykol und einem schweren Alkohol mit Siedepunkt oberhalb 155°C sulfurisiert,
d) das entstandene sulfurisierte Produkt mit Kohlensäure sättigt,
e) das Glykol und den schweren Alkohol mit hohem Siedepunkt entfernt und
f) filtriert, um das entstandene Additiv zu gewinnen; wobei die Mengen der in den Stufen a) und c) eingesetzten Reaktionspartner folgenden Molverhältnissen entsprechen:
Alkylphenol/Alkylbenzolsulfonsäure 0,4 bis 10,
Kalk/(Alkylphenol + Alkylbenzolsulfonsäure) 2,6 bis8,
Halogenidion/Kalk 0,005 bis 0,15,
Säure/Kalk 0 bis 0,2,
Schwefel/Alkylphenol 0,6 bis 2,
Glykol/Kalk 0,03 bis 0,6, schwerer Alkohol/Glykol 0,1 bis 30.

2. Verfahren nach Anspruch 1,
dadurch gekennzeichnet, daß die Halogenidionen Chloridionen sind.

3. Verfahren nach Anspruch 2,
dadurch gekennzeichnet, daß das Chloridion in Form von Ammoniumchtorid oder einem Metallchlorid eingesetzt wird.

4. Verfahren nach einem der vorangehenden Ansprüche,
dadurch gekennzeichnet, daß der schwere Alkohol unter den C₆ - C₁₄-Alkanolen oder -Cycloalkanolen, den Alkylenglykolethern, Alkylenglykolen und Butandiolen ausgewählt wird.

5. Verfahren nach einem der vorangehenden Ansprüche
dadurch gekennzeichnet, daß die Carbonsäure Ameisensäure, Essigsäure, Glykolsäure oder Oxalsäure ist.

6. Verfahren nach einem der vorangehenden Ansprüche,
dadurch gekennzeichnet, daß die Stufe a) in Gegenwart von Mengen an Reaktionspartnern durchgeführt wird, die folgenden Molverhältnissen entsprechen:
Alkylphenol/Alkylbenzolsulfonsäure 0,8 bis 5
Kalk/(Alkylphenol + Alkylbenzolsulfonsäure) 2,8 bis 6
Halogenidion/Kalk 0,015 bis 0,09
Säure/Kalk 0,01 bis 0,2.

7. Verfahren nach einem der vorangehenden Ansprüche
dadurch gekennzeichnet, daß die Stufe c) der Sulfurisation bei einer Temperatur von 160°C bis zu einer Temperatur unterhalb des Siedepunktes des schweren Alkoholes durchgeführt wird.

8. Verfahren nach einem der vorangehenden Ansprüche,
dadurch gekennzeichnet, daß der Schwefel in der Stufe c) eingebracht wird.

9. Verfahren nach einem der Ansprüche 1 bis 6,
dadurch gekennzeichnet, daß der Schwefel in der Stufe a) anwesend ist.

10. Verfahren nach einem der vorangehenden Ansprüche,
dadurch gekennzeichnet, daß die Menge der zur Durchführung der Stufe c) der Sulfurisation eingesetzten Reaktionspartner folgenden Molverhältnissen entspricht:
Schwefel/Alkylphenol 0,8 bis 1,5
Glykol/Kalk 0,05bis 0,4
schwerer-Alkohol/Glykol 0,5 bis 25.

11. Verfahren nach einem der vorangehenden Ansprüche,
dadurch gekennzeichnet, daß die Stufe d) der Sättigung mit Kohlensäure bei einer Temperatur von 160° C bis zu einer Temperatur unterhalb des Siedepunktes des schweren Alkohols durchgeführt wird.

12. Verfahren nach einem der vorangehenden Ansprüche,
dadurch gekennzeichnet, daß die zur Durchführung der Stufe d) eingesetzte Menge CO₂ zwischen derjenigen, die vollständig von dem Reaktionsmedium absorbiert werden kann, und einem Überschuß von 30 % über diese Menge liegt.

13. Detergentien-Dispergiermittel, erhalten nach dem Verfahren gemäß einem der vorangehenden Ansprüche.

14. Schmiermittel, enthaltend einen Hauptanteil Schmieröl sowie 1,5 bis 20 Gew.-% eines Detergens-Dispergiermittels gemäß Anspruch 13.

## Claims

1. A process for the preparation of detergent-dispersant agents characterised by:
a) bringing together the following at a temperature higher than 70° C and lower than 130° C
. an alkyl benzene sulphonic acid
. an alkyl phenol
. dilution oil
halide ions
. lime
optionally a C₁-C₄ carboxylic acid which is optionally hydroxylated,
b) removing the water formed,
c) sulphurising the product formed, by means of sulphur, in the presence of glycol and a heavy alcohol with a boiling point of higher than 155°C,
d) carbonating the sulphurised product formed,
e) removing the glycol and heavy alcohol with a high boiling point,
and
f) filtering to recover the additive formed; the amounts of reactants used in steps a) and c) corresponding to the following molar ratios:
. alkylphenol/alkylbenzene sulphonic acid ranging from 0.4 to 10
. lime/(alkylphenol + alkylbenezene sulphonic acid) ranging from 2.6 to 8
. halide ion/ lime ranging from 0.005 to 0.15
. acid/lime ranging from 0 to 0.2
. sulphur/alkylphenol ranging from 0.6 to 2
. glycol/lime ranging from 0.03 to 0.6
. heavy alcohol/glycol ranging from 0.1 to 30.

2. A process according to claim 1 characterised in that the halide ions are chloride ions.

3. A process according to claim 2 characterised in that the chloride ion is used in the form of ammonium chloride or a metal chloride.

4. A process according to any one of the preceding claims characterised in that the heavy alcohol is selected from C₆-C₁₄ alkanols or cycloalkanols, alkylene glycol ethers, alkylene glycols and butanediols.

5. A process according to any one of the preceding claims characterised in that the carboxylic acid is formic, acetic, glycolic or oxalic acid.

6. A process according to any one of the preceding claims characterised in that step a) is carried out in the presence of amounts of reactants corresponding to the following molar ratios:
. alkyl phenol/alkylbenezene sulphonic acid ranging from 0.8 to 5
. lime/(alkylphenol + alkylbenzene sulphonic acid) ranging from 2.8 to 6
. halide ion/lime ranging from 0.015 to 0.09
. acid/lime ranging from 0.01 to 0.2.

7. A process according to any one of the preceding claims characterised in that sulphurisation step c) is carried out at a temperature ranging from 160° C to a temperature lower than the boiling point of the heavy alcohol.

8. A process according to any one of the preceding claims characterised in that the sulphur is introduced at step c).

9. A process according to any one of claims 1 to 6 characterised in that the sulphur is present in step a).

10. A process according to any one of the preceding claims characterised in that the amount of reactants used to carry out sulphurisation step c) corresponds to the following molar ratios:
. sulphur/alkylphenol ranging from 0.8 to 1.5
. glycol/lime ranging from 0.05 to 0.4
. heavy alcohol/glycol ranging from 0.5 to 25.

11. A process according to any one of the preceding claims characterised in that carbonation step d) is carried out at a temperature ranging from 160°C to a temperature lower than that of the boiling point of the heavy alcohol.

12. A process according to any one of the preceding claims characterised in that the amount of C0₂ used to carry out step d) is between that which can be completely absorbed by the reaction medium and a 30% excess over that amount.

13. Detergent-dispersant agents produced by the process according to any one of the preceding claims.

14. Lubricating compositions containing a major part of lubricating oil and from 1.5 to 20% by weight of a detergent-dispersant agent according to claim 13.
